# EUROPÄISCHE PATENTSCHRIFT

(11) **EP 0 046 927 B1**
(45) Veröffentlichungstag und Bekanntmachung des Hinweises auf die Patenterteilung: **07.03.1984**
(21) Anmeldenummer: 81106446.8
(22) Anmeldetag: 19.08.1981
(51) Int. Cl.: G03C 1/02

(54) **Verfahren zur Herstellung von Dispersionen und fotografische Materialien**
Process for producing dispersions and photographic materials
Procédé de production de dispersions et matériaux photographiques

(30) Priorität: 02.09.1980 DE 3033000
(43) Veröffentlichungstag der Anmeldung: 10.03.1982
(73) Patentinhaber: Agfa-Gevaert AG, 51373 Leverkusen (DE)
(72) Erfinder: Schnöring, Hildegard, Dr., D-5600 Wuppertal 11 (DE); Schranz, Karl-Wilhelm, Dr., D-5068 Odenthal (DE); Koepke, Günther, Dr., D-5068 Odenthal (DE)

## Beschreibung

Die Erfindung betrifft ein Verfahren zur Herstellung von Dispersionen sowie fotografische Materialien, die erfindungsgemässe Dispersionen enthalten. Insbesondere betrifft die Erfindung die Herstellung von Dispersionen organischer, hydrophober Substanzen in einer wässrigen Phase.

Unter Dispersionen werden im folgenden scheinbar homogene Systeme verstanden, die in fein verteilter Form wenigstens 2 Phasen enthalten. Beispiele von Dispersionen sind z.B. Emulsionen und Suspensionen.

Zur Herstellung derartiger Dispersionen ist es bekannt, organische Substanzen, insbesondere Farbkuppler, in fester oder flüssiger Form mit als Ölbildnern bezeichneten hochsiedenden Lösungsmitteln zu mischen, gegebenenfalls ein niedrig siedendes Hilfslösungsmittel zuzugeben und diese Mischung mit Hilfe eines Emulgators mit einer wässrigen Lösung, im allgemeinen einer Gelatinelösung, zu dispergieren. Derartige Verfahren sind beschrieben in der US-A-2 322 027; aus den Beispielen der US-A-2 322 027 geht hervor, dass während der Dispergierung relativ niedrige Temperaturen eingehalten werden. Die Verwendung von niedrig siedenden Hilfslösungsmitteln ist vielfach beschrieben worden, hat aber den grossen Nachteil, dass nach der Dispergierung das niedrig siedende Hilfslösungsmittel aus der dispersen Phase abdestilliert werden muss. Hierbei muss mit relativ grossem technischem Aufwand gearbeitet werden, um das Lösungsmittel vollständig zu entfernen. Die Entfernung wird im allgemeinen bei Unterdruck und niedrigen Temperaturen durchgeführt, um eine Agglomeration der dispersen Phase und eine Temperaturbelastung der meist temperaturempfindlichen Bindemittel zu vermeiden.

Aus der DE-C-1 143 707 ist weiterhin bekannt, Farbkomponenten mit einem Schmelzpunkt unterhalb 75 °C in einer auf 90 °C erhitzten Gelatinelösung mit Hilfe eines Emulgators zu emulgieren. Aus der GB-A-1 151 590 ist weiter bekannt, Farbkuppler mit einem Schmelzpunkt bis unter 100 °C zu verwenden, wobei die Farbkuppler mit einem Dispergiermittel zusammen geschmolzen werden. Aus der DDA-139 040 ist bekannt, Farbkuppler mit einem Schmelzpunkt von oberhalb 75 °C einzusetzen, indem diese Kuppler mit einem hochsiedenden Lösungsmittel gemischt und dann in Wasser, das ein Netzmittel enthält, emulgiert werden. Anschliessend kann dann eine Vermischung mit einer Gelatinelösung bei niedriger Temperatur erfolgen.

Nachteilig an derartigen Verfahren ist, dass die verwendeten Farbkuppler einen Schmelzpunkt von maximal 100 °C haben dürfen. Es entfällt zwar das Abtrennen eines niedrig siedenden Hilfslösungsmittels, andererseits ist man auf Farbkuppler beschränkt, die einen entsprechend niedrigen Schmelzpunkt aufweisen oder diesen gegebenenfalls durch Abmischung mit anderen Farbkupplern oder Ölformen erreichen. Zudem ist sowohl bei den lösungsmittelfreien Dispergierverfahren als auch bei den Verfahren unter Zuhilfenahme eines Ölbildners der Dispergierschritt durch Mahlen nicht für alle Farbkuppler anwendbar. Es ist nämlich technisch schwierig, die während der Mahlung durch die Zerteilungsarbeit aufgebrachte Wärme abzufangen. Diese Schwierigkeit ist umso gravierender, je feiner die Farbkupplerpartikel dispergiert werden sollen und je schmaler die geforderte Verteilungsbreite, also die Abweichung der einzelnen Partikel von der mittleren Korngrösse ist. Die meisten zu dispergierenden Verbindungen sind nämlich ebenso wie Gelatine relativ temperaturempfindlich. Gelatine zeigt bei hohen Temperaturen leicht irreversible Änderungen, die sich in verschlechtertem Begussverhalten sowie schlechteren sensitometrischen Werten äussern. Bei einigen bekannten Verfahren werden die zu dispergierenden Phasen schon vor der Dispergierung vermischt und laufen zusammen in die Dispergiervorrichtung ein.

Aus den US-A-3 850 643 ist ein Verfahren bekannt, bei welchem ein Kuppler/Ölbildnergemisch in einem Lösungsmittel bei 137,8 °C gelöst wird und diese Lösung innerhalb von fünf Minuten in eine Gelatine/Emulgatorlösung eingetragen wird.

Hierzu wird eine spezielle Eintragsvorrichtung, bestehend aus einer feststehenden ringförmigen Platte und einer durchbrochenen mit Stegen ausgeführten Platte verwendet. Das Lösungsmittel wird anschliessend aus der erstarrten Emulsion ausgewaschen.

Das Verfahren hat den Nachteil, dass eine spezielle Apparatur verwendet werden muss, die einer besonderen Ausrichtung bedarf. Weitere Nachteile bestehen in der Verwendung von Lösungsmitteln, die in einem nachgeschalteten Doppelarbeitsgang wieder entfernt werden müssen und die sehr lange Eintragszeit.

Aus der GB-A-847143 ist ein Verfahren zur Herstellung farbfotografischer Materialien bekannt, bei dem eine wässrige Silberhalogenidemulsion mit einer wässrigen Farbbildnerlösung bei einer Temperatur von 35,5 °C in einer Dispergiervorrichtung in unmittelbarer Nähe der Giesseinrichtung intensiv gemischt und danach auf eine Bahn gegossen werden. Die für das Verfahren benutzte Vorrichtung hat je einen Einlauf für die Silberhalogenid- und die Farbbildnerlösung, die bei einem Durchfluss durch die Vorrichtung zu einer Dispersion gemischt werden. Das Verfahren ist nur für wässrige Phasen vorgesehen und arbeitet bei relativ niedrigen Temperaturen. Die Dispergierung einer reinen Schmelze eines Kupplers oder einer anderen fotografischen Substanz ist nach dem Verfahren nicht möglich.

Der Erfindung liegt die Aufgabe zugrunde, ein Dispergierverfahren aufzufinden, welches die Nachteile der bekannten Verfahren meidet. Insbesondere lag der Erfindung die Aufgabe zugrunde, ein Dispergierverfahren anzugeben, welches eine schonende Behandlung der dispergierten Verbindungen gewährleistet.

Es wurde nun ein Verfahren zur Herstellung von Dispersionen aus wenigstens einer flüssigen organischen Phase, die eine hydrophobe, fotografisch wirksame Verbindung enthält, und wenigstens einer wässrigen Phase, die ein Bindemittel enthält gefunden, bei dem beide Phasen unter Dispergierung zusammengegeben werden, wobei die beiden Phasen gleichzeitig aber getrennt voneinander in eine Dispergiervorrichtung einlaufen. Erfindungsgemäss wird im Dispergierraum eine Temperatur von wenigsten 100 °C und ein Druck von wenigstens 1 bar aufrechterhalten.

In einer bevorzugten Durchführung des Verfahrens ist die organische Phase die reine Schmelze einer fotografischen Substanz oder die Lösung der fotografischen Substanz in einem Ölbildner und es erfolgt die Dispergierung oberhalb der Verflüssigungstemperatur dieser fotografisch wirksamen Substanz oder der Lösung, das heisst oberhalb einer Temperatur bei welcher die Substanz oder Lösung für die Zuführung und Dispergierung-ausreichend-dünnflüssig ist.

Die Dispergierung der wässrigen und organischen Phase kann oberhalb der Verflüssigungstemperaturen beider Phasen erfolgen.

In einer bevorzugten Ausführungsform erfolgt die Dispergierung bei einer Temperatur, die über dem Siedepunkt bei Normaldruck der niedriger siedenden Phase bzw. des sich gegebenenfalls bildenden Azeotrops liegt. Die wässrige Phase enthält vorzugsweise Gelatine.

Die fotografisch wirksame Verbindung kann ein Farbkuppler, ein Stabilisator oder ein UV-Absorber sein.

Eine besonders vorteilhafte Verfahrensdurchführung zeichnet sich dadurch aus, dass die beiden Phasen gleichzeitig, aber getrenntvoneinander in die Scherzone einer Dispergiereinrichtung einlaufen und die Verweildauer eines Teilchens der organischen Phase in der Scherzone der Dispergiervorrichtung nur maximal 6 Sekunden beträgt. Ein spezielles Verfahren besteht darin, dass die Temperatur der organischen Phase zwischen 100 und 140°C, die Temperatur der wässrigen Phase zwischen 70 und 95 °C und die Temperatur in der Dispergierzone zwischen 100 und 140 °C liegt.

Das erfindungsgemässe Verfahren eignet sich in hervorragender Weise dazu, von organischen hydrophoben Substanzen die fotografisch wirksam sind, Dispersionen in einem wässrigen Medium herzustellen. Beispiele von solchen Substanzen sind beispielsweise hydrophobe Kuppler der verschiedensten Arten (4-Äquiva]entkuppler, 2-Äquivalentkuppler, DIR-Kuppler, Maskenkuppler, Weisskuppler, Konkurrenzkuppter), Farbstoffe oder sonstige farbgebende Verbindungen, z.B. für das Farbdiffusionsübertragungsverfahren, UV-Absorber, Stabilisiermittel und andere fotografische Zusätze.

Die wässrige Phase enthält zur Verbesserung der Stabilität der Dispersionen hydrophile kolloidale Bindemittel, z.B. Gelatine. Die Gelatine kann auch ganz oder teilweise durch andere natürliche, synthetische oder halbsynthetische Bindemittel ersetzt werden, z. B. durch Derivate der Alginsäure oder der Cellulose, durch Polyvinylalkohol, Polyacrylate, teilweise verseiftes Polyvinylacetat oder Polyvinylpyrrolidon.

Erfindungsgemäss wird die organische Phase soweit über ihre Verflüssigungstemperatur oder über ihren Schmelzpunkt erhitzt, dass eine für die Zuführung und Dispergierung ausreichend dünnflüssige Lösung entsteht. Diese wird in die wässrige Phase dispergiert, wobei die Verweilzeit in der Scherzone der Dispergiervorrichtung im allgemeinen weniger als eine Sekunde beträgt. Die wässrige Phase wird in die Dispergiervorrichtung mit einer Temperatur eingegeben, die vorzugsweise unterhalb des Kochpunktes bei Normaldruck liegt. Vorzugsweise beträgt die Temperatur der wässrigen Phase 70 bis 95 °C. Die organische - Phase wird mit Beginn der Dispergierung bei hoher Temperatur direkt in die Scherzone der Dispergiervorrichtung eingeleitet.

Die Temperatur der organischen Phase liegt erfindungsgemäss oberhalb des Schmelzpunktes der zu dispergierenden organischen Substanz, beispielsweise des Kupplers oder des Gemisches aus einem Kuppier und einem hochsiedenden Ölbildner. Kuppler mit Schmelzpunkten bis zu 180 °C sind erfindungsgemäss problemlos zu verarbeiten. Die Temperatur der organischen Phase beträgt vorzugsweise 100 °C bis 140 °C. Die Temperatur der organischen Phase kühlt sich erst während oder nach erfolgter Dispergierung auf die umgebende Temperatur ab. Die Temperatur in der Scherzone der Dispergiervorrichtung beträgt im allgemeinen 100 °C bis 140"C, insbesondere 100 °C bis 120 °C. Die Temperatur in der Dispergiervorrichtung kann gegebenenfalls überzusätzliche Einrichtungen gesteuert werden. Um ein Sieden der wässrigen Phase in der Dispergiervorrichtung zu vermeiden, kann in der Dispergiervorrichtung ein Überdruck aufrechterhalten werden. Der Überdruck wird dann so bemessen, dass es nicht zum Sieden kommt, und ergibt sich aus den Siedediagrammen der gewählten Systeme. Der Überdruck kann z.B. zwischen 0-3 bar, gegebenenfalls auch bei einem höheren Wert liegen.

Als Dispergiervorrichtung können die üblichen Maschinen verwendet werden, z.B. Schnellrührer, sogenannte Mischsirenen oder Ultraschallgeräte. Die Verweilzeit in der Scherzone der Dispergiervorrichtung beträgt in einer bevorzugten Ausführungsform nur 0,02 bis-0,4 Sekunden. Unter Verweilzeit wird dabei die Zeitdauer verstanden vom Eintritt der Dispergierpartner in die Scherzone der Dispergiervorrichtung bis zum Austritt. Es ist aber auch möglich, die Dispersion mehrfach durch die Scherzone durchlaufen zu lassen, indem man eine Kreislaufführung der Produktführung überlagert. tn diesem Falle liegen die effektiven Verweilzeiten im allgemeinen zwischen 0,2 und 6 Sekunden. Dabei werden die Dispergierpartner mehrfach durch die Scherzone der Dispergiervorrichtung geschickt, so dass sich die Verweilzeiten zu einer mittleren oder effektiven Verweilzeit addieren. Diese Verweilzeiten liegen weit unterhalb der bisher gebräuchlichen Verweilzeiten für die Herstellung derartiger Emulsionen.

Die mittlere Teilchengrösse in den erhaltenen Dispersionen ist eine Funktion von Verweilzeit, Mischleistung und Dispergiertemperatur. Im allgemeinen nimmt der Einfluss der Verweilzeit mit höherer Mischleistung ab. Bei höheren Temperaturen lassen sich im allgemeinen feinere Dispersionen gewinnen als bei niedrigeren Temperaturen. Es lassen sich grundsätzlich beliebige Teilchengrössen erhalten, besonders bevorzugt sind Teilchengrössen von 200 bis 600 nm, insbesondere von 300 bis 350 nm.

Es lassen sich auch relativ temperaturempfindliche Substanzen bei hohen Temperaturen in der Dispergiervorrichtung dispergieren. Ein weiterer Vorteil des erfindungsgemässen Verfahrens liegt darin, dass hochkonzentrierte Dispersionen bei hoher Raum/Zeit-Ausbeute hergestellt werden können.

Die Raum/Zeit-Ausbeute wird dabei bezogen auf bekannte Herstellungsverfahren und bekannte Einsatzkonzentrationen. Wird z.B. normalerweise ein Dispergat eingesetzt mit 5% Wirkstoff, das in einem Kessel angesetzt werden muss, so kann dadurch, dass die wässrige Phase (Gelatinelösung) mit 25% vorgelegt werden kann und die organische Phase konzentrierter angesetzt wird, eine entsprechend kleinere Apparatur verwendet werden. Es ergibt sich hierbei eine um den Faktor 3 bessere Raum/Zeit-Ausbeute lediglich durch Berücksichtigung des kleineren Kesselvolumens. Da ausserdem üblicherweise Mischzeiten von 10 Minuten angesetzt werden, ergibt sich bei Mischzeiten von 6 Sekunden (wie oben dargelegt) eine weitere Verbesserung um den Faktor 100.

Der Druck in der Dispergiervorrichtung sollte über dem Dampfdruck der wässrigen Phase liegen. Er wird u.a. bestimmt durch die Temperatur der organischen Phase (z.B. 120 °C entsprechend 2 bar Überdruck), die sich während der Dispergierung auf die Dispersionstemperatur abkühlt. Will man den Ansatzkessel der wässrigen Phase nicht als Druckkessel fahren, so muss man beachten, dass die Temperatur unter 100 °C liegt. Oder man dispergiert bei Temperaturen höher als 100 °C und - für den Fall, dass man das Dispergat in den Ansatzkessel zurückführen will - kühlt vor dem Entspannen auf Temperaturen unter 100 °C ab. Der Dispergiereffekt selbst ist nicht druckabhängig, sofern sichergestellt ist, dass keine Verdampfung erfolgt.

Das Verhältnis organische Substanz (Farbkuppler, UV-Absorber etc.) zu Ölbildner ist keine für das Gelingen des Verfahrens kritische Grösse. Der Ölbildner (hochsiedendes Lösungsmittel) ist nicht unbedingt erforderlich, allerdings ist es vorteilhaft, bei der bevorzugten Dispergiertemperatur die Viskosität von 1000 mPas nicht zu überschreiten. Eine entsprechende Einstellung ist durch Ölbildnerzugabe möglich.

Bei den Ölbildnern handelt es sich um Substanzen, die im allgemeinen über 180 °C sieden und für die zu dispergierende hydrophobe Substanz ein gutes Lösungsvermögen haben. Hierunter werden die Ester von Glutarsäure, Adipinsäure, Phthalsäure, Sebacinsäure, Bernsteinsäure, Maleinsäure, Fumarsäure, Isophthalsäure, Terephthalsäure und Phosphorsäure oder die Ester von Glycerin, sowie Paraffin und fluoriertes Paraffin bevorzugt verwendet, weil diese Verbindungen chemisch beständig und sehr leicht zugänglich sind, sehr leicht gehandhabt werden können und bei Verwendung der Dispersionen für fotografische Zwecke keinen nachteiligen Einfluss auf die lichtempfindlichen Materialien haben. Als Ölbildner werden erfindungsgemäss besonders bevorzugt die folgenden verwendet: Trikresylphosphat, Triphenylphosphat, Dibutylphthalat, Di-n-octylphthalat, Di-2-ethylhexylphthalat, Glycerintributyrat, Glycerintripropionat, Dioctylsebacat. Paraffin und fluoriertes Paraffin. Bevorzugt sind weiterhin Bernsteinsäurederivate. Beispiele sind im folgenden angegeben.

In den angegebenen Formeln steht das Symbol R für einen längeren aliphatischen Rest mit mindestens 8 Kohlenstoffatomen. Vorzugsweise handelt es sich hierbei um einen der folgenden, einfach ungesättigten aliphatischen Reste -C₁₂H₂₃, -C,₅H₂₉ oder-C₁₈H₃₅.

Das erfindungsgemässe Verfahren kann mit Vorrichtungen gemäss Figur 1 und 2 durchgeführt werden, ist natürlich aber nicht auf die Verwendung dieser Vorrichtungen beschränkt. Gemäss Figur 1 wird die wässrige Phase aus einem rühr- und heizbaren Kessel 1 mit Pumpe 2 über eine Dispergiermaschine 3 mit definiertem Mengenstrom eindosiert.

Die organische Phase wird aus einem ebenfalls heiz- und rührbaren Kessel 4 mit einer Pumpe 5 über einen Filter 6 direkt in die Scherzone der Dispergiermaschine eindosiert.

Die Dispergiermaschine 3 kann auch wahlweise in Bypass geschaltet werden 7.

Im Wärmetauscher 8 kann die in der Dispergiermaschine hergestellte Dispersion so weit abgekühlt werden, dass sie bei Verlassen des Druckhalteventils 9 bis auf eine Temperatur unterhalb des Verdampfungspunktes bei Normaldruck abgekühlt ist und in den Kessel 10 eingeleitet werden kann.

Die Vorrichtung kann in kontinuierlicher als auch in diskontinuierlicher Fahrweise betrieben werden.

Als Dispergiermaschinen werden vorzugsweise Rotor/Stator-Maschinen verwendet, da diese das direkte Einleiten der organischen Phase in die Scherzone ermöglichen und die organische Phase somit bei höheren Temperaturen dispergiert werden kann, als durch die mittlere Dispergiertemperatur vorgegeben.

Figur 2 zeigt eine andere Ausführungsform. 1 stellt einen Ansatzkessel dar. 2 ist eine Pumpe, die die wässrige Phase zur Dispergiermaschine 3 fördert. Die organische Phase wird aus dem Kessel 4 über die Pumpe 5 zudosiert. Der Kühler 8 erlaubt eine Kühlung des emulgierten Gemisches auf Temperaturen unter 100"C, so dass nach Entspannen über das Ventil 9 drucklos gefahren werden kann.

Die erfindungsgemäss hergestellten Dispersionen eignen sich in hervorragender Weise zur Herstellung von lichtempfindlichen fotografischen Materialien,' die Silberhalogenid enthalten. Die Dispersionen können in an sich bekannter Weise in derartige Materialien eingebracht werden. Die Dispersionen können sowohl in silberhalogenidhaltige als auch in silberhalogenidfreie Schichten eingebracht werden.

Es können die üblichen Silberhalogenidemulsionen verwendet werden, die nach den üblichen bekannten Methoden hergestellt werden können. Als Bindemittel für die fotografischen Schichten kann Gelatine verwendet werden, welche jedoch ganz oder teilweise durch andere Bindemittel ersetzt werden kann. Als Antischleiermittel können den Emulsionen Stabilisatoren wie z.B. Triazolderivate, Thiokohlensäurederivate des Thiodiazols oder Azaindene zugesetzt werden. Die Silberhalogenidemulsionen können zusätzlich mit den üblichen chemischen Sensibilisierungsmitteln sensibilisiert werden; zur optischen Sensibilisierung können die üblichen Sensibilisatoren, wie sie beispielsweise beschrieben sind in dem Werk von S.M. Hamer «The Cyanine Dyes and Related Compounds» (1964), Intersience Publishers John Wiley & Sons, verwendet werden.

Die Härtung der fotografischen Schichten erfolgt unter Bedingungen, die sich nicht nachteilig auf den Bildton auswirken, aber eine Schnellverarbeitung der Schichten auch bei höheren Temperaturen ermöglichen. Geeignete Härtungsmittel sind beispielsweise Formalin, Dialdehyde, Divinylsulfon, Triazinderivate, gegebenenfalls in Gegenwart von tertiären Aminen, ferner Soforthärtungsmittel wie Carbamoylpyridiniumverbindungen oder Carbodiimide. Es können die üblichen Schichtträger verwendet werden, z.B. Polyolefinkaschierte Unterlagen, beispielsweise Polyethylen-beschichtetes Papier, geeignete Polyolefine und Papier, Polyester, Triacetat.

### Beispiel 1

In einem mit einem langsam laufenden Rührer ausgestatteten heizbaren Kessel wird eine wässrige 25%ige Gelatinelösung angesetzt. Nachdem eine klare Lösung entstanden ist, erfolgt die Zugabe von 0,90 kg Triisopropyl-naphthalinsulfonat. Diese wässrige Lösung wird dann auf 80 °C erwärmt.

In einem zweiten heiz- und rührbaren Kessel werden 16,00 kg Trikresylphosphat auf 120 °C erwärmt und dann werden z.B. 14,00 kg Kuppler der folgenden Formel von 20 °C und 6,00 kg Kuppler der Formel 2-(2'-α-Methyltridecyl-4'-chlor-phenoxyacetyl- amino)-4,6-dichlor-5-methyl-phenol
zugegeben und eingerührt. Es entsteht eine bei 120 °C klare Lösung.

Nun wird die wässrige Gelatinelösung mittels einer Pumpe mit einem Mengenstrom von 150 kg/h durch die Dispergierzone eines Durchlaufmischers (Dispax-Reaktor, Typ 3/6/6) gepumpt, in dessen Arbeitsraum ein Druck von 2 bar mittels einer Querschnittsverengung (Ventil) am Auslauf eingestellt wird und zunächst in den Vorlagekessel der wässrigen Lösung zurückgeführt wird, damit Rohrleitung und Mischzone mit Flüssigkeit gefüllt und auf Temperatur gebracht werden. Dann wird die Kreislaufführung der wässrigen Gelatinelösung beendet.

Anschliessend wird mittels einer beheizbaren Pumpe durch eine beheizbare Rohrleitung auch die zweite Lösung mit einem Mengenstrom von 60 kg/h der Mischzone zugeführt. Am Auslauf der Mischzone entsteht eine Temperatur von 110 bis 115 °C. Der Druck wird auf 2 bis 2,5 bar gehalten. Dieser Druck ist etwa um 1 bar höher als der zum Vermeiden des Siedens der wässrigen Phase notwendige Druck, fördert aber eine besonders gleichmässige Emulsionsbildung.

### Beispiel 2

Man setzt die beiden Lösungen des Beispiels 1 in 1 Ofacher Menge an, verfährt aber mit dem Unterschied, dass die wässrige Lösung im Kessel auf 40 °C gehalten wird und erst unmittelbar vor dem Einpumpen in die Dispergiermaschine einen Wärmeaustauscher durchströmt, in dem die Temperatur der Lösung von 40 auf 80 °C angehoben wird. Ausserdem werden die festen, pulverförmigen Kuppler aus Beispiel 1 gemischt und in den Schacht einer Löseschnecke gegeben, der gleichzeitig das auf 120 °C erwärmte Trikresylphosphat zugeführt wird, so dass die Lösung vollkontinuierlich entsteht, wobei die Verweilzeit bei hoher Temperatur von 115°C nur wenige Sekunden beträgt.

### Beispiel 3

In einem heiz- und kühlbaren Kessel mit langsam laufendem Rührer werden 25,00 kg 25%ige Gelatinelösung und 1,02 kg Triisopropyl-naphthalinsulfonat (Lösung I) bei 60 °C entsprechend Beispiel 1 hergestellt, vorgelegt und in einem zweiten heiz- und rührbaren Kessel werden 50,00 kg Dibutylphthalat und 25,00 kg einer Verbindung der Formel auf 140 °C aufgewärmt und 50,00 kg Kuppler der Formel zugegeben und so lange gerührt, bis bei 130 °C eine klare Lösung (Lösung 11) entstanden ist.

Beide Lösungen werden kontinuierlich mit Kolbendosierpumpen einem Durchlaufmischer nach dem Rotor/Stator-Prinzip, der mit einer Drehzahl von 10 000 U/min betrieben wird, zudosiert, und zwar Lösung mit einem Stoffstrom von 120 kg/h und Lösung 11 mit einem Stoffstrom von 60 kg/h.

Der Durchlaufmischer ist mit Kreislauf geschaltet. Bei einem Druck von 2 bar und einer Temperatur von 110 bis 120 °C entsteht im kontinuierlichen Fluss eine feinteilige Emulsion, die in einem nachgeschalteten Kühler auf 80 °C abgekühlt wird, um dann nach Passieren eines Druckhalteventils, das auf 2 bar eingestellt ist, verarbeitet zu werden. Es wird ein Emulgat mit einer mittleren Teilchengrösse von 337 nm erhalten.

Zu einer Silberhalogenidemulsion mit 60 g/1 Silberhalogenid wird in an sich bekannter Weise das erhaltene Dispergat zugefügt. Die so erhaltene Dispersion wird mit Härtungs- und Netzmitteln versehen und in bekannter Weise auf eine Unterlage vergossen. Das erhaltene Material wird bildmässig belichtet und in einem üblichen Farbentwickler entwickelt.

Zum Vergleich wird ein entsprechendes fotografisches Material hergestellt aus der gleichen Silberhalogenidemulsion mit den gleichen dispergierten Verbindungen, wobei aber die Dispergierung nicht erfindungsgemäss, sondern gemäss der US-A-2 322 027 durchgeführt wurde. Dabei wird so verfahren, dass die oben angegebenen Mengen an Kuppler und Ölformer in 150 kg Diethylcarbonat aufgelöst werden. Durch Einfliessenlassen in die mit der oben angegebenen Menge Netzmittel versetzte 10%ige Gelatinelösung (Menge entsprechend 25 kg Gelatine) wird unter Rühren eine Mischung hergestellt. Diese Mischung wird mehrfach durch eine Mischsirene geschickt und dabei dispergiert. Anschliessend wird das Lösungsmittel im Vakuum abgedampft. Das erhaltene Emulgat wird der Silberhalogenidemulsion zugesetzt.

Das Vergleichsmaterial wurde in der gleichen Weise verarbeitet wie das erfindungsgemässe.

Die in der nachfolgenden Tabelle aufgeführten sensitometrischen Daten zeigen, dass erfindungsgemäss eine höhere Empfindlichkeit, Gradation und Maximaldichte erhalten wird.

Eine Erniedrigung des Empfindlichkeitwertes um 0,3010 Einheiten entspricht einer Verdoppelung der Empfindlichkeit.

### Beispiel 4

In einem heiz- und kühlbaren Kessel mit langsam laufendem Rührer werden 25,00 kg Gelatinelösung und 0,5 kg Triisopropyl-naphthalinsulfonat bei 60 °C entsprechend Beispiel 1 hergestellt (Lösung I). Die Konzentrationen der Gelatinelösungen werden entsprechend 7,5%ig, 10%ig, 15%ig und 20%ig gewählt. Die Gelatinelösungen werden vorgelegt und in einem zweiten heiz- und rührbaren Kessel werden 5 kg Trikresylphosphat und 5 kg einer Verbindung auf 140 °C aufgewärmt und so lange gerührt, bis eine klare Lösung (Lösung 11) entstanden ist.

Beide Lösungen werden kontinuierlich mit Kolbendosierpumpen einem Durchlaufmischer nach dem Rotor/Stator-Prinzip, der mit einer Drehzahl von 10 000 U/min betrieben wird, zudosiert, und zwar Lösung I mit einem Stoffstrom von 120 kg/h und Lösung 11 mit einem Stoffstrom von 60 kg/h.

Der Durchlaufmischer ist mit Kreislauf geschaltet. Bei einem Druck von 2 bar und einer Temperatur von 110 bis 120 °C entsteht im kontinuierlichen Fluss eine feinteilige Emulsion, die in einemnachgeschaltetenKühlerauf80 °Cabgekühlt wird, um dann nach Passieren eines Druckhalteventils, das auf 2 bar eingestellt ist, verarbeitet zu werden.

Es werden Emulgate erhalten mit den Teilchengrössen zwischen 625 und 350 nm.

### Beispiel 5

In einem heiz- und kühlbaren Kessel mit langsam laufendem Rührer werden 53,1 kg 10%ige Gelatinelösung und 5,3 kg 50%ige Lösung des Na-Salzes der Dodecylbenzolsulfosäure und 21,3 kg Wasser bei 60 °C entsprechend Beispiel 1 hergestellt (Lösung I), vorgelegt und in einem zweiten heiz- und rührbaren Kessel werden 20,9 kg einer Verbindung der Formel aufgeheizt und so lange gerührt, bis eine bei 130 °C klare Lösung mit einer Viskosität von 750 mPas entstanden ist. Beide Lösungen werden kontinuierlich mit Kolbendosierpumpen einem Durchlaufmischer nach dem Rotor/Stator-Prinzip, der mit einer Drehzahl von 10 000 U/min betrieben wird, zudosiert, und zwar Lösung I mit einem Stoffstrom von 120 kg/h und Lösung 11 mit einem Stoffstrom von 60 kg/h.

Der Durchlaufmischer ist mit Kreislauf geschaltet. Bei einem Druck von 1 bar und einer Temperatur von 95 °C entsteht im kontinuierlichen Fluss eine feinteilige Emulsion, die auf 80 °C abgekühlt und weiter verarbeitet wird.

## Patentansprüche

1. Verfahren zur Herstellung von Dispersionen aus wenigstens einer flüssigen organischen Phase, die eine hydrophobe, fotografisch wirksame Substanz enthält, und wenigstens einer wässrigen Phase, die ein Bindemittel enthält, durch Zusammengeben der Phasen unter Dispergierung in einer Dispergiervorrichtung, wobei die beiden Phasen gleichzeitig, aber getrennt voneinander, in die Dispergiervorrichtung einlaufen, dadurch gekennzeichnet, dass die Temperatur im Dispergierraum wenigstens 100 °C beträgt und im Dispergierraum ein Druck von wenigstens 1 bar aufrechterhalten wird.

2. Verfahren nach Anspruch 1, dadurch gekennzeichnet, dass die organische Phase die reine Schmelze einer fotografisch wirksamen Substanz ist und dass die Dispergierung oberhalb der Verflüssigungstemperatur dieser fotografisch wirksamen Substanz erfolgt.

3. Verfahren nach Anspruch 1, dadurch gekennzeichnet, dass die organische Phase die Lösung einer fotografisch wirksamen Substanz in einem Ölbildner (hochsiedendes Lösungsmittel) ist und dass die Dispergierung oberhalb der Verflüssigungstemperatur dieser Lösung erfolgt.

4. Verfahren nach Anspruch 1, dadurch gekennzeichnet, dass die organische Phase und die wässrige Phase bei einer Temperatur oberhalb der Verflüssigungstemperaturen beider Phasen dispergiert werden.

5. Verfahren nach Anspruch 1, dadurch gekennzeichnet, dass die Dispergierung bei einer Temperatur über dem Siedepunkt bei Normaldruck der niedriger siedenden Phase bzw. des sich gegebenenfalls bildenden Azeotrops durchgeführt wird.

6. Verfahren nach Anspruch 1, dadurch gekennzeichnet, dass die wässrige Phase Gelatine enthält.

7. Verfahren nach Anspruch 1, dadurch gekennzeichnet, dass die fotografisch wirksame Verbindung ein Farbkuppler, ein Stabilisator oder ein UV-Absorber ist.

8. Verfahren nach Anspruch 1, dadurch gekennzeichnet, dass beim gleichzeitigen, aber getrennten Einlaufen der beiden Phasen in die Scherzone einer Dispergiereinrichtung die Verweildauer eines Teilchens der organischen Phase in der Scherzone maximal 6 Sekunden beträgt.

9. Verfahren nach Anspruch 1, dadurch gekennzeichnet, dass die Temperatur der organischen Phase zwischen 100 und 140°C, die Temperatur der wässrigen Phase zwischen 70 und 95 °C und die Temperatur in der Dispergierzone zwischen 100 und 140 °C liegt.

10. Fotografisches Material aus einem Schichtträger, wenigstens einer Silberhalogenidemulsionsschicht und gegebenenfalls weiteren Schichten, dadurch gekennzeichnet, dass in wenigstens einer Schicht eine nach Anspruch 1 hergestellte Dispersion enthalten ist.

## Revendications

1. Procédé de production de dispersions d'au moins une phase organique liquide qui contient une substance hydrophobe à action photographique, et d'au moins une phase aqueuse qui contient un liant, par mise en présence et dispersion des phases dans un dispositif de dispersion, les deux phases étant introduites en même temps, mais séparément l'une de l'autre, dans le dispositif de dispersion, caractérisé en ce que la température dans la chambre de dispersion s'élève au moins à 100 °C et une pression d'au moins 1 bar est entretenue dans la chambre de dispersion.

2.Procédé suivant la revendication 1, caractérisé en ce que la phase organique est la masse fondue à l'état pour d'une substance à action photographique et en ce que la dispersion s'effectue au-dessus de la température de liquéfaction de cette substance à action photographique.

3. Procédé suivant la revendication 1, caractérisé en ce que la phase organique est la solution d'une substance à action photographique dans un corps oléifiant (solvant de haut point d'ébullition) et en ce que la dispersion s'effectue au-dessus de la température de liquéfaction de cette solution.

4. Procédé suivant la revendication 1, caractérisé en ce que la phase organique et la phase aqueuse sont dispersées à une température au-dessus des températures de liquéfaction des deux phases.

5. Procédé suivant la revendication 1, caractérisé en ce que la dispersion est effectuée à une température au-dessus du point d'ébullition à la pression normale de la phase de plus bas point d'ébullition ou de l'azéotrope se formant éventuellement.

6. Procédé suivant la revendication 1, caractérisé en ce que la phase aqueuse contient de la gélatine.

7. Procédé suivant la revendication 1, caractérisé en ce que le composé à action photographique est un agent de copulation, un agent stabilisant ou un agent absorbant la lumière ultraviolette.

8. Procédé suivant la revendication 1, caractérisé en ce que, pour l'introduction simultanée, mais séparée, des deux phases dans la zone de cisaillement d'un dispositif de dispersion, la durée de séjour d'une particule de la phase organique dans la zone de cisaillement s'élève au maximum à 6 secondes.

9. Procédé suivant la revendication 1, caractérisé en ce que la température de la phase organique se situe entre 100 et 140 °C, la température de la phase aqueuse se situe entre 70 et 95 °C et la température dans la zone de dispersion se situe entre 100 et 140 °C.

10. Matériel photographique formé d'un support de couche, d'au moins une couche d'émulsion d'halogénure d'argent et, le cas échéant, d'autres couches, caractérisé en ce qu'une dispersion préparée selon la revendication 1 est contenue dans au moins une couche.

## Claims

1. Process for the production of dispersions from at least one liquid organic phase containing a hydrophobic, photographically-active substance, and at least one aqueous phase containing a binder, by bringing the phases together to disperse them in a dispersion apparatus, the two phases running into the dispersion apparatus simultaneously, but separately, characterised in that the temperature in the dispersion chamber is at least 100 °C and a pressure of at least 1 bar is maintained in the dispersion chamber.

2. Process according to Claim 1, characterised in that the organic phase is the pure melt of a photographically-active substance and in that dispersion takes place above the liquefaction temperature of this photographically-active substance.

3. Process according to Claim 1, characterised in that the organic phase is the solution of a photographically-active substance in an oil-former (high boiling solvent) and in that dispersion takes place above the liquefaction temperature of this solution.

4. Process according to Claim 1, characterised in that the organic phase and the aqueous phase are dispersed at a temperature above the liquefaction temperatures of both phases.

5. Process according to Claim 1, characterised in that dispersion is carried out at a temperature above the boiling point at normal pressure of the lower boiling phase or of the azeotropic mixture if such a mixture is formed.

6. Process according to Claim 1, characterised in that the aqueous phase contains gelatine.

7. Process according to claim 1, characterised in that the photographically-active compound is a colour coupler, a stabilizer or a UV absorbent.

8. Process according to Claim 1, characterised in that during the simultaneous but separate passage of the two phases into the shearing zone of a dispersion apparatus the residence time of a particle of the organic phase in the shearing zone is at the most 6 seconds.

9. Process according to Claim 1, characterised in that the temperature of the organic phase is between 100 and 140 °C, the temperature of the aqueous phase is between 70 and 95 °C and the temperature in the dispersion zone is between 100 and 140 °C.

10. Photographic material consisting of a layer support, at least one silver halide emulsion layer and optionally other layers, characterised in that at least one layer contains a dispersion prepared according to Claim 1.
